# EUROPÄISCHE PATENTSCHRIFT

(11) **EP 0 321 711 B1**
(45) Veröffentlichungstag und Bekanntmachung des Hinweises auf die Patenterteilung: **15.04.1992**
(21) Anmeldenummer: 88119445.0
(22) Anmeldetag: 23.11.1988
(51) Int. Cl.: C25B 11/00

(54) **Verfahren zur Herstellung von porösen Elektroden**
Process for manufacturing porous electrodes
Procédé de fabrication d'électrodes poreuses

(30) Priorität: 21.12.1987 DE 3743354
(43) Veröffentlichungstag der Anmeldung: 28.06.1989
(73) Patentinhaber: FORSCHUNGSZENTRUM JÜLICH GMBH, 52425 Jülich (DE)
(72) Erfinder: Divisek, Jiri, Dr., D-5170 Jülich (DE); Schmitz, Heinz, D-5170 Jülich (DE)

(56) Entgegenhaltungen:
- US-A- 3 150 011
- US-A- 4 170 536

## Beschreibung

Die Erfindung bezieht sich auf ein Verfahren zur Herstellung von porösen Elektroden, bei dem auf einem gerüstgebenden metallischen Träger mit haftbegünstigender Unebenheit der Oberfläche eine poröse Metallschicht gebildet und mit einer galvanischen Metallablagerung in den Poren versehen und ggf. abschließend durch Laugebehandlung aktiviert wird.

Aktive Elektroden, an denen nur geringe Überspannungen auftreten, bilden in der elektrochemischen Prozeßtechnik eine der wichtigsten Voraussetzungen für eine wirtschaftliche Arbeitsweise. Bei alkalischen Elektrolysen, wie der Alkalichlorid-Elektrolyse oder der Wasser-Elektrolyse werden üblicherweise aktive Elektroden auf der Basis von Raney-Nickel verwendet. Neben geringen Überspannungen werden von solchen Elektroden noch weitere Eigenschaften gefordert, und zwar:
- ausreichende mechanische Festigkeit der Katalysatorschicht;
- wirtschaftliche Herstellung auch von großen Einheiten;
- Anwendbarkeit bei "zero-gap" Zellkonstruktionen (mit "Null-Abstand" zwischen Diaphragma und Elektrode);
- homogene Stromdichte-Verteilung bei "zero-gap"-Zellen; und
- verlustarme Übertragung der elektrischen Ladung zwischen dem Träger und dem Katalysator.

Es sind bereits unterschiedliche Verfahren zur Herstellung solcher Elektroden bekannt, bei denen im wesentlichen eine aktivierbare Ni/Al-oder Ni/Zn-Legierung auf einen elektrisch leitenden Träger aufgebracht wird, aus der die lösliche Komponente (Al, Zn) durch nachfolgende Laugebehandlung entfernt wird, wodurch eine katalytisch aktive Ni-Struktur (Raney-Nickel) zurückbleibt. Die nach den bekannten Verfahren erhaltenen Elektroden sind jedoch in der einen oder anderen Weise nicht voll befriedigend:
So wird nach E. Justi und A. Winsel ("Kalte Verbrennung", Franz Steiner Verlag. 1962. Kap. 4.1) eine gesinterte selbsttragende Katalysatorelektrode durch ein Preß- oder Walzverfahren mit gekoppeltem Sintervorgang erzeugt, die jedoch bei geringer Schichtdicke nur eine unzureichende mechanische Festigkeit besitzt und nur in relativ kleinen Abmessungen herstellbar ist.

Mittels galvanischer Suspensionsabscheidung hergestellte Elektroden (GB-PS 2 015 032; US-PS 4 302 322) sind nur in kleineren Einheiten herstellbar, da die elektrisch leitfähigen Suspensionen nur bei niedrigen Substrathöhen eine regelmäßige Abscheidung ermöglichen. Außerdem kann mit dieser Technik keine ausreichend hohe Katalysatorkonzentration erreicht werden.

Durch intermetallische Diffusion bzw. galvanische Abscheidung von Ni/Zn-Legierung (US-PS 4 240 895; DE-PS 3 330 961) werden Elektroden erhalten, deren Struktur für eine verlustarme Ladungsübertragung wenig geeignet ist.

Durch Plasmaspritzen ("Hydrogen Energy Progress" V von T.N. Veziroglu und J.B. Taylor (Editors); Pergamon Press, New York, S. 933) können kaum gleichmäßige Elektroden von technisch relevanter Größe hergestellt werden.

Technisch am weitesten ausgereift ist das Verfahren der reduktiven Pulverplattierung (DE-OS 28 29 901; Chem.-Ing.-Technik 5(1980)435), das auf folgendem Prinzip basiert:
Eine streichbare Paste aus einer Pulvermischung von Ni/Al und Ni in 50% Alkohol und 1% Methylcelulose wird auf ein Trägerblech aufgetragen und getrocknet. Das so beschichtete Blech wird dann in einem Kaltwalzwerk auf ca. 50% heruntergewalzt, so daß die katalytische Pulverschicht stark verdichtet und mechanisch auf bzw. in der Matrix verhaftet wird. Durch kurzes Glühen bei 700°C in H₂-Atmosphäre wird das Pulver reduktiv verschweißt. Dadurch entsteht eine auf dem elektrisch leitenden, mechanisch stabilen.Elektrodenträger fest haftende, aktivierbare Katalysatorschicht.

Elektroden dieser Art besitzen zwar eine ausgezeichnete katalytische Aktivität und mechanische Festigkeit, wegen der erforderlichen Verformung des Trägerblechs sind allerdings nur durchgehende ("volle") glatte Elektroden herstellbar. Derartige geometrische Strukturen sind jedoch bei gasentwickelnden elektrochemischen Reaktionen in der "zero-gap"-Konfiguration nur schlecht verwendbar. Zu diesem Zweck wird bekanntlich die geometrische Form eines Lochblechs oder Streckmetalls notwendig.

In der DE-PS 29 14 094 der Anmelderin wird schließlich ein Verfahren beschrieben, bei dem auf einem Metallträger, wie Nickel- oder Eisennetz, durch Sinterung eines Suspensionsauftrages von Nickelpulver oder Nickel-Legierung enthaltendem Pulver und porenbildenden Stoffen eine poröse Elektrodenschicht gebildet wird, auf der elektrolytisch eine Nickel-Zink-Legierung abgeschieden wird. Abschließend wird aus diesem galvanisch beschichtetem Sinterkörper Zink durch Tauchen in Lauge herausgelöst, was ggf. in situ bei Verwendung der Elektroden erfolgen kann.

Auch mit solchen Elektroden werden noch merkliche Überspannungen gemessen.

Der Erfindung liegt daher die Aufgabe zugrunde, ein wirtschaftliches und technisch gut durchführbares Verfahren zur Herstellung aktiver Elektroden vorzusehen, die den oben genannten Kriterien möglichst weitgehend entsprechen.

Das zu diesem Zweck entwickelte erfindungsgemäße Verfahren der eingangs genannten Art ist im wesentlichen dadurch gekennzeichnet, daß der Träger ein- oder beidseitig mit einer trocken aufgewalzten Schicht aus einem Mischpulver von (a) feinteiligem Carbonylmetall mit geringer Schüttdichte und hohem Gleitwiderstand und (b) einer katalytisch wirksamen bzw. durch Laugebehandlung aktivierbaren pulverförmigen Komponente im Verhältnis a : b von 3 : 1 bis 1 : 3 versehen wird, die durch galvanische Beschichtung mit Metall konsolidiert wird, worauf ggf. abschließend aktiviert wird.

Gemäß der Erfindung wird also ein katalytisch wirksames oder aktivierbares Pulver, dessen eine Komponente (a) haftvermittelnde, "verfilzende" Eigenschaften aufweist, wie sie insbesondere bei Carbonylnickel mit durchschnittlicher TeilchengröOe (nach Fisher) von 2,2 bis 3,0µm, einer Schüttdichte von 0,5 bis 0,65 g/cm³, einer spezifischen Oberfläche von 0,68 m²/g und einem Schüttwinkel von 70° (INCO 255) gefunden werden, auf einen gerüstgebenden metallisch leitenden Träger mit haftvermittelnder Oberfläche ein- oder beidseitig kalt aufgewalzt, wodurch ein handhabbarer Körper entsteht, der durch galvanische Metallabscheidung konsolidiert und ggf. abschließend durch Auslaugen aktiviert wird.

Als Träger dient dabei feinmaschiges Metallnetz, insbesondere Stahl- oder Nickelnetz mit geringer Maschenweite von etwa 200 bis 600 µm, die ein "Durchfallen" einer trocken aufgewalzten Pulverschicht aus einem Mischpulver der genannten Eigenschaften verhindert oder insbesondere ein Lochblech mit aufgerauhter Oberfläche, die z. B. durch Sandstrahlen, Flammspritzen oder chemische Behandlung erhalten wird. Besonders bevorzugt wird ein durch galvanische Abscheidung von Carbonylnickel-Pulver (z. B. 1 -5 mg/cm²; in einem Vernickelungsbad) aufgerauhtes Nickel- Lochblech, an dem Trockenwalzschichten ausgezeichnet haften, jedoch an den Lochungen durch leichte Erschütterung (Klopfen) ohne weiteres entfernt werden können.

Als Komponente (a) des Mischpulvers dient vorzugsweise Carbonyleisen- oder Carbonylnickel-Pulver und insbesondere Carbonylnickel mit einer Korngröße von etwa 2 bis 3 µm und einer Schüttdichte von 0,5 bis 0,7 g/cm³.

Als Komponente (b) dient ein katalytisch wirksames oder durch Laugebehandlung aktivierbares Material, wie insbesondere Nickelsulfid, Molybdänsulfid und Molybdän bzw. Nickel-Legierung mit Aluminium, Zink, Zinn usw. Die Komponenten a und b werden im Verhältnis 3 : 1 bis 1 : 3, insbesondere 2 : 1 bis 1 : 2 vorzugsweise aber im Verhältnis 1 : 1 (in Gewicht) und in etwa ähnlicher Korngröße verwendet, wobei die Komponente (b) auch etwas gröber sein kann und Korngrößen im Bereich von 10 bis 100 µm aufweisen mag.

Zusätzlich kann das Mischpulver 5 bis 20 Gew% (bezogen auf die Mischung (a) und (b)) eines herauslösbaren oder aussublimierbaren Füllers enthalten, wie z. B. KCl, NaCl, Ammoniumcarbaminat, Ammoniumcarbonat, Naphthalin usw.

Die ein- oder beidseitige Schichtdicke der Trocken walzschicht liegt insbesondere bei 50 bis 400 µm, entsprechend einem Pulvergemischauftrag von ca. 30 bis 160 mg/cm², insbesondere etwa 40 bis 90 mg/cm².

Das Aufwalzen des Metallpulvers auf den Träger findet unter relativ geringer Druckanwendung von insbesondere 0,5 bis 10 bar statt.

Die galvanische Konsolidierung erfolgt durch Metallabscheidung bei einer Stromdichte, die vorzugsweise im Bereich von 0,1 bis 10 A/dm² gewählt wird. Vorzugsweise wird Nickel oder Nickel-Legierung mit löslicher Komponente abgeschieden.

Die bis zum Träger durchgreifende Konsolidierung der Trockenwalzschicht durch galvanische Metallabscheidung ist besonders wichtig und wird durch unterschiedliche Techniken beeinflußt, wie z. B. durch entsprechende Wahl des Anpreßdrucks im Hinblick auf die Bildung einer optimalen (grobporigen) Porosität (der Trockenschicht), die bei der galvanischen Abscheidung von konsolidierendem Metall auch die trägernahen Bereiche zugänglich macht oder durch Steigerung der Stromdichte während der galvanischen Konsolidierung oder durch Erzeugung einer grobporösen Struktur der Trockenwalzschicht durch Mitverwendung eines entfernbaren Füllers, der vor der galvanischen Konsolidierung wieder entfernt wird, oder schließlich durch eine Veränderung der elektrischen Leitfähigkeit des Mischpulvers während der galvanischen Konsolidierung, bei der eine von der Oberfläche der Trockenwalzschicht zum Träger hin abnehmende Oxidation der Oberfläche der Pulverteilchen zu Beginn der galvanischen Abscheidung dafür sorgt, daß zunächst eine Metallablagerung in trägernahen Bereichen stattfindet, während mit fortschreitender galvanischer Ablagerung im Nickelbad eine Auflösung der Oxidschicht erfolgt, so daß schließlich auch die am weitesten außen liegenden Bereiche in die galvanische Konsolidierung mit einbezogen werden. Eine solche Anoxidation der Oberfläche wird insbesondere durch Vorbehandlung des Pulvers in Luft bei etwa 200°C erreicht.

Die Tiefenstaffelung der oberflächlichen Anoxidation des Pulvers der Trockenwalzschicht kann z. B. dadurch erreicht werden, daß für die Herstellung der Trockenwalzschicht zunächst auf eine ebene Unterlage anoxidiertes Pulver aufgesiebt und nachfolgend zunehmend oxidfreies Pulver aufgebracht wird, worauf nach Auflegen des Trägers (insbesondere Lochblech) die Preßverdichtung durch Walzen erfolgt.

Nachfolgend wird die Erfindung anhand von Ausführungsbeispielen erläutert:

### Beispiel 1:

Ein Nickel-Lochblech von 0,5 mm Dicke mit 35% Transparenz und 1 mm Lochdurchmesser wurde durch galvanische Fixierung von suspendiertem INCO-Carbonylnickelpulver (mit geringer Teilchengröße, unregelmäßiger Partikelform und großer Oberflächenaktivität) auf beiden Seiten aufgerauht.

Auf die so erhaltenen Aufrauhungsschichten wurde ein trockenes Gemisch von Ni-Al und Carbonylnickel (1:1) mit einem Druck von 5 bar in einer Schichtdicke von je ca. 200µm beidseitig aufgewalzt. Dieses trockene Gemisch hat die Eigenschaft, daß es in der aufgerauhten Matrix relativ fest haften bleibt, während die transparenten Stellen (Löcher) frei bleiben. Auf diese Art und Weise erhaltenes, mit einem aktivierbaren Pulvergemisch versehenes Lochblech kann ohne Gefahr frei bewegt und in einen Elektrolyten (Wattsches Bad) eingetaucht werden. In diesem erfolgte dann die endgültige mechanische Fixierung des Metallpulvers durch elektrolytisch abgeschiedenes Nickel. Die Elektrolysedauer betrug 1 Stunde bei einer Badtemperatur von 30°C und einer Stromdichte von 1 A/dm². Der erhaltene Elektrodenkörper ist aktivierbar und wird im allgemeinen unmittelbar bei Verwendung in situ aktiviert.

### Beispiel 2:

Nickelnetz von 0,2 mm Drahtstärke und 0,5 mm Maschenweite wurde mit einem bindemittelfreien, trockenen Gemisch von Ni-Al/Mo/Carbonylnickel 0,45:0,05:0,5 auf beiden Seiten durch Aufwalzen wie in Beispiel 1 mit je ca. 200 µm beschichtet. Das Pulvergemisch bleibt auf dem Netz fest haften, so daß es ohne besondere Vorkehrungen gehandhabt und in einen Elektrolyten eingetaucht werden kann. Da keine Bindemittel verwendet wurden, die bei der nachfolgenden Elektrolyse gegebenenfalls stören könnten, ist eine galvanische Beschichtung in einem üblichen Wattschen Vernickelungsbad möglich. In diesem erfolgte dann die endgültige galvanische Fixierung bzw. Konsolidierung des Pulvergemisches auf dem Netz unter Elektrolysebedingungen wie im Beispiel 1.

### Beispiel 3:

Ein durch Abscheidung von Carbonylnickelpulver oberflächlich aufgerauhtes Nickel-Lochblech, wie in Beispiel 1 wurde beidseits mit einer trocken aufgewalzten Mischpulverschicht aus Ni-Al und Carbonylnickel (1:1) mit 10 % Zusatz von NaCl mit einer Korngröße von 50 bis 100 µm versehen. Im übrigen wurde wie in Beispiel 1 gearbeitet, jedoch vor der Elektrolyse im Wattschen Bad NaCl mit Wasser herausgelöst.

Durch die Mitverwendung von NaCl zur Erzeugung der Trockenwalzschicht, das anschließend vor der Elektrolyse herausgelöst wird, erhält die Trockenwalzschicht eine "aufgelockerte" Struktur, die eine durchgreifende galvanische Konsolidierung der Schicht durch abgeschiedenes Nickel ermöglicht.

### Beispiel 4:

Es wurde wiederum wie in Beispiel 1 gearbeitet, jedoch wurde anstelle des durch Laugebehandlung aktivierbaren Ni-Al ein katalytisch wirksames nicht-metallisches Pulver von MoS₂ verwendet.

### Beispiel 5:

Es wurde wiederum wie in Beispiel 1 gearbeitet, jedoch wurde das trockene Pulvergemisch von Ni-Al und Carbonylnickel vor dem Aufwalzen zur Hälfte bei 200°C in Luft zwei Stunden lang oxidiert, wodurch die Oberfläche der Pulverteilchen mit einer dünnen Oxidschicht versehen wurde. Die beiden Pulverhälften wurden nacheinander auf einer ebenen Unterlage ausgebreitet mit zu unterst liegendem anoxidierten Material und dann durch Trockenwalzen mit dem aufgelegten aufgerauhten Lochblech verbunden.

Bei der nachfolgenden galvanischen Fixierung beginnt dann die Metallabscheidung in den inneren Bereichen der Trockenwalzschicht und setzt sich im Verlaufe der Elektrolyse mit allmählicher Auflösung der Oxidhäute des äußeren Bereichs im sauren Elektrolyten zur Oberfläche hin durch.

Durch diese Technik wird eine gute Konsolidierung, auch der inneren Bereiche, erzielt.

### Beispiel 6:

Die nach den Beispielen 1 bis 3 hergestellten Elektroden wurden durch Behandlung in heißer KOH-Lösung in üblicher Art und Weise aktiviert und danach als Elektroden (Anode und Kathode) bei der alkalischen Wasserelektrolyse eingesetzt. Kathodisch wurden bei einer Stromdichte von 400 mA/cm² und Elektrolyttemperatur von 100°C Überspannungen von weniger als 80 mV erreicht, anodisch von weniger als 250 mV. Diese Werte beweisen eine ausgezeichnete katalytische Wirkung der nach den Beispielen 1 bis 3 erhaltenen Elektroden.

### Beispiel 7:

Die nach Beispiel 4 hergestellte Elektrode mit Molybdänsulfid wurde direkt als Kathode bei einer bei 100°C und Stromdichten von 400 mA/cm² betriebenen alkalischen Wasserelektrolyse eingesetzt. Hierbei wurde eine Überspannung von 140 mV erreicht.

## Patentansprüche

1. Verfahren zur Herstellung von porösen Elektroden bei dem auf einem gerüstgebenden metallischen Träger mit haftbegünstigender Unebenheit der Oberfläche eine poröse Metallschicht gebildet und mit einer galvanischen Metallablagerung in den Poren versehen und ggf. abschließend durch Laugebehandlung aktiviert wird,
**dadurch gekennzeichnet,**
daß der Träger ein- oder beidseitig mit einer trocken aufgewalzten Schicht aus einem Mischpulver von (a) feinteiligem Carbonylmetall mit geringer Schuttdichte und hohem Gleitwiderstand und (b) einer katalytisch wirksamen bzw. durch Laugebehandlung aktivierbaren pulverförmigen Komponente im Verhältnis a : b von 3 : 1 bis 1 : 3 (bewicht) versehen wird, die durch galvanische Beschichtung mit Metall konsolidiert wird, worauf ggf. abschließend aktiviert wird.

2. Verfahren nach Anspruch 1,
**dadurch gekennzeichnet,**
daß als Träger feinmaschiges Metallnetz oder durch Pulverablagerung aufgerauhtes Lochblech verwendet wird.

3. Verfahren nach Anspruch 2,
**dadurch gekennzeichnet,**
daß feinmaschiges Nickelnetz oder durch Abscheidung von Carbonyl-Nickelpulver aufgerauhtes Nickel-Lochblech verwendet wird.

4. Verfahren nach einem der vorangehenden Ansprüche,
**dadurch gekennzeichnet,**
daß als Komponente (a) des Mischpulvers Carbonyl-Nickelpulver mit einer Korngröße von 2 bis 3 µm und einer Schüttdichte von 0,5 bis 0,7 g/cm³ verwendet wird.

5. Verfahren nach einem der vorangehenden Ansprüche,
**dadurch gekennzeichnet,**
daß das Mischpulver etwa zu gleichen Teilen aus Carbonyl-Nickel und Raney-Nickel-Legierung besteht.

6. Verfahren nach einem der vorangehenden Ansprüche,
**dadurch gekennzeichnet,**
daß die Komponente (b) eine Korngröße von 10 bis 100 µm hat.

7. Verfahren nach einem der vorangehenden Ansprüche,
**dadurch gekennzeichnet,**
daß die trocken aufgewalzte Pulverschicht eine Stärke von 50 bis 400 µm hat.

8. Verfahren nach einem der vorangehenden Ansprüche,
**dadurch gekennzeichnet,**
daß die galvanische Konsolidierung der kalt aufgewalzten Mischpulverschicht mit einer Stromdichte von 0,1 bis 10 A/dm² erfolgt.

9. Verfahren nach Anspruch 8,
**dadurch gekennzeichnet,**
daß die galvanische Konsolidierung durch Abscheidung von Nickel und/oder Nickel-Legierung mit löslicher Komponente, insbesondere Nickel-Zink oder Nickel-Zinn erfolgt.

10. Verfahren nach einem der vorangehenden Ansprüche,
**dadurch gekennzeichnet,**
daß das Aufwalzen der Pulverschicht bzw. -schichten auf den Träger mit einem Druck von 0,5 bis 10 bar erfolgt.

11. Verfahren nach einem der vorangehenden Ansprüche,
**dadurch gekennzeichnet,**
daß das aufzuwalzende Mischpulver zusätzlich einen entfernbaren Füller in Mengen von 5 bis 20 Gew% (bezogen auf das Mischpulver a + b) aufweist.

12. Verfahren nach einem der vorangehenden Ansprüche,
**dadurch gekennzeichnet,**
daß man auf den Träger ein oder beidseitig eine Trockenwalzschicht von Mischpulver aufbringt, deren Pulverteilchen von außen zum Träger hin eine abnehmend anoxidierte Oberfläche besitzen.

## Claims

1. Process for the production of porous electrodes wherein a porous metal layer is formed on a framework-providing metallic carrier with adhesion-promoting surface irregularity, and is provided with an electrodeposited metal deposit in the pores, and is possibly finally activated by treatment with alkaline solution, characterised in that the carrier is provided at one or both sides with a layer, rolled-on in the dry state, of a mixed powder of a) finely divided carbonyl metal of low bulk density and high sliding resistance and b) a pulverulent component catalytically effective or activatable by alkaline solution treatment, in the ratio a b of 3 : 1 to 1 : 3 (by weight), which is consolidated by coating with metal by electrode-position, whereupon finally activation is carried out if appropriate.

2. Process according to claim 1, characterised in that fine-mesh metal gauze or perforated metal sheet roughened by powder deposition is used as carrier.

3. Process according to claim 2, characterised in that fine-mesh nickel gauze or perforated nickel sheet roughened by deposition of carbonyl nickel powder is used.

4. Process according to one of the preceding claims, characterised in that carbonyl nickel powder having a particle size of 2 to 3 µm and a bulk density of 0.5 to 0.7 g/cm³ is used as component (a) of the mixed powder.

5. Process according to one of the preceding claims, characterised in that the mixed powder consists in roughly equal proportions of carbonyl nickel and Raney nickel alloy.

6. Process according to one of the preceding claims, characterised in that component (b) has a particle size of 10 to 100 µm.

7. Process according to one of the preceding claims, characterised in that the powder layer rolled on in the dry state has a thickness of 50 to 400 µm.

8. Process according to one of the preceding claims, characterised in that the consolidation using electrode-position of the cold-rolled-on mixed powder layer is carried out with a current density of 0.1 to 10 A/dm².

9. Process according to claim 8, characterised in that the electrodeposition consolidation is carried out by depositing nickel and/or nickel alloy with a soluble component, especially nickel-zinc or nickel-tin.

10. Process according to one of the preceding claims, characterised in that the rolling of the powder layer or layers on to the carrier is carried out with a pressure of 0.5 to 10 bars.

11. Process according to one of the preceding claims, characterised in that the mixed powder for rolling-on has additionally a removable filler in quantities of 5 to 20 % by weight (relatively to the mixed powder a + b).

12. Process according to one of the preceding claims, characterised in that a dry rolled layer of mixed powder is applied to the carrier at one or both sides, the powder particles of the said layer having a decreasingly oxidised surface from the outside towards the carrier.

## Revendications

1. Procédé de fabrication d'électrodes poreuses, dans lequel une couche métallique poreuse est formée sur un support métallique formant l'ossature et présentant une surface irrégulière favorisant l'adhérence, pourvue d'un dépôt métallique par électrolyse dans les pores, et éventuellement, activée finalement par un traitement à la lessive, caractérisé en ce que le support est pourvu, sur une face ou sur les deux faces, d'une couche, appliquée à sec au rouleau, d'un mélange pulvérulent formé : (a) de particules métalliques de carbonyle à grain fin ayant une masse volumique apparente réduite et une forte résistance au glissement, et (b) d'un composant pulvérulent catalytiquement actif et pouvant être activé par un traitement à la lessive, selon un rapport en poids a : b de 3 : 1 à 1 : 3, couche qui est consolidée par un revêtement métallique déposé par électrolyse et finalement, éventuellement activée.

2. Procédé selon la revendication 1, caractérisé en ce qu'on utilise, comme support, une grille métallique à mailles fines ou une tôle perforée rendue rugueuse par dépôt d'une poudre.

3. Procédé selon la revendication 2, caractérisé en qu'on utilise une grille de nickel à mailles fines ou une tôle de nickel perforée, rendue rugueuse par dépôt d'une poudre de nickel-carbonyle.

4. Procédé selon une des revendications précédentes, caractérisé en ce qu'on utilise, comme composant (a) du mélange pulvérulent, une poudre de nickel-carbonyle d une grosseur de grain de 2 à 3 µm et d'une masse volumique apparente de 0,5 à 0,7 g/cm³.

5. Procédé selon une des revendications précédentes, caractérisé en ce que le mélange pulvérulent est formé d'un alliage de nickel-carbonyle et de nickel de Raney, en parties à peu près égales.

6. Procédé selon une des revendications précédentes, caractérisé en ce que le composant (b) a une grosseur de grain de 10 à 100 µm.

7. Procédé selon une des revendications précédentes, caractérisé en ce que la couche de poudre appliquée à sec au rouleau a une épaisseur de 50 à 400 µm.

8. Procédé selon une des revendications précédentes, caractérisé en ce que la consolidation électrolytique de la couche de mélange pulvérulent appliquée à froid au rouleau s'effectue à une densité de courant de 0,1 à 10 A/dm².

9. Procédé selon la revendication 8, caractérisé en ce que la consolidation électrolytique s'effectue par dépôt de nickel et/ou d'un alliage de nickel avec un composant soluble, en particulier de nickel-zinc ou de nickel-étain.

10. Procédé selon une des revendications précédentes, caractérisé en ce que l'application au rouleau de la couche ou des couches de poudre sur le support s'effectue à une pression de 0,5 à 10 bar.

11. Procédé selon une des revendications précédentes, caractérisé en ce que le mélange pulvérulent à appliquer au rouleau contient en outre une charge pouvant être éliminée, à raison de 5 à 20 % en poids (par rapport au mélange de poudre a + b).

12. Procédé selon une des revendications précédentes, caractérisé en ce qu'on applique sur le support, sur une face ou sur les deux faces, une couche d'un mélange de poudre, appliquée au rouleau, dont les particules possèdent une surface anoxydée de façon décroissante, de l'extérieur, en direction du support.
